# DEMANDE DE BREVET EUROPEEN

(11) **EP 3 385 795 A1**
(43) Date de publication de la demande: **10.10.2018**
(21) Numéro de dépôt: 17165371.0
(22) Date de dépôt: 06.04.2017
(51) Int. Cl.: G04B 19/04, G04B 19/10, G04B 43/00

(54) **COMPOSANT HORLOGER METALLIQUE DE COLORATION BLEUE ET PROCEDE DE FABRICATION CORRESPONDANT**

(71) Demandeur: Cartier International AG, 6312 Steinhausen (CH)
(72) Inventeur: BOURGEOIS, Patrick, 25580 Etalans (FR); NOAILLES, Alexandre, 25500 Morteau (FR)
(74) Mandataire: e-Patent SA

(57) **Abrégé**

Composant métallique (1) présentant au moins une portion (6) recouverte d'une couche d'oxyde (8) de coloration bleue sensiblement uniforme, cette portion (6) étant constituée essentiellement d'un alliage à base de cuivre, la couche d'oxyde (8) de coloration bleue contenant un oxyde de cuivre. L'invention concerne également un procédé de fabrication d'un tel composant métallique (1) comportant notamment une étape de traitement thermique de bleuissage réalisée sous des conditions particulières, en termes de température, de taux d'oxygène et de taux d'humidité.

## Description

### Domaine technique

La présente invention concerne un composant horloger métallique présentant au moins une portion recouverte d'une couche d'oxyde de coloration bleue sensiblement uniforme. En particulier, l'invention concerne un tel composant métallique dans le domaine de l'horlogerie, notamment une aiguille d'affichage, ainsi qu'une pièce d'horlogerie comportant au moins un tel composant métallique.

La présente invention concerne également un procédé de fabrication d'un tel composant horloger métallique comprenant notamment les étapes consistant à:
- se munir d'une pièce métallique à traiter, conformée et dimensionnée de manière appropriée,
- soumettre cette pièce métallique à un traitement thermique de bleuissage conduisant à la formation d'une couche d'oxyde de coloration bleue sur au moins une partie de sa surface.

### Etat de la technique

De tels composants métalliques ainsi que des procédés de fabrication correspondants ont déjà été divulgués dans l'art antérieur.

Ainsi, par exemple, la demande de brevet CH 708938 A2 présente un état des lieux à fin 2013 dans le domaine horloger, plus précisément pour la fabrication d'aiguilles d'affichage. Il est exposé dans cette demande que différents procédés de fabrication de composants métalliques sont connus qui permettent d'obtenir une coloration bleue en surface conférant une impression qualitative aux composants concernés.

En particulier, pour des aiguilles haut de gamme, un alliage d'acier spécifique soumis à un traitement thermique de bleuissage précisément défini permet d'obtenir une coloration bleue particulièrement recherchée. La coloration bleue résulte d'un phénomène d'interférence de la lumière qui se réfléchit sur la surface du composant, en particulier sur la couche d'oxyde qui se forme à la surface du composant sous l'effet du traitement thermique. La coloration du composant dépend par conséquent précisément de l'épaisseur de la couche d'oxyde et de sa composition. En général, avec le type d'acier le plus couramment employé, la couche d'oxyde qui se forme lors du traitement thermique de bleuissage est en réalité composée de plusieurs oxydes différents, essentiellement de l'hématite et de la magnétite. De ce fait, les composants ainsi fabriqués sont légèrement magnétiques et peuvent avoir un impact négatif sur la marche d'un mouvement horloger.

Il ressort en outre de cette demande de brevet que des procédés ont été mis au point pour proposer des alternatives, notamment pour fabriquer des composants métalliques non magnétiques. En particulier, des procédés différents ont dû être développés en relation avec l'utilisation d'alliages à base de cuivre, donc non magnétiques, étant donné que ces alliages à base de cuivre ne seraient pas compatibles avec les traitements thermiques de bleuissage (paragraphe [0010]). Ainsi, une coloration bleue est procurée à certains composants métalliques en mettant en oeuvre un dépôt en phase vapeur, le composé déposé étant typiquement un oxyde de titane.

Ces procédés ne donnant pas entière satisfaction, la société qui a déposé cette demande suisse antérieure a elle-même développé un procédé alternatif pour fabriquer des composants métalliques de coloration bleue, en particulier des aiguilles. Partant du principe que l'utilisation d'un support cuivreux n'est pas compatible avec la mise en oeuvre d'un traitement thermique de bleuissage, elle a identifié des alliages métalliques de type austénitiques dont la phase austénitique, amagnétique, est stabilisée et susceptible d'être oxydée par traitement thermique pour prendre une coloration bleue. Les exemples d'alliages fournis sont à base de fer, de cobalt, de nickel, de chrome ou de molybdène. La présence de cuivre est mentionnée dans cette demande de brevet, parmi d'autres éléments possibles, pour remplir un rôle d'élément stabilisant de la phase austénitique, donc dans des proportions minoritaires. La mise en oeuvre de ce procédé présente toujours le risque de voir une partie de la phase austénitique se transformer en martensite qui est ferromagnétique donc non souhaitable.

Par ailleurs, la dureté de l'alliage utilisé, avant et après traitement thermique, est un paramètre important à considérer lors de la fabrication de composants métalliques, en fonction de la nature de ce composant ainsi qu'en fonction des étapes du procédé de fabrication considéré dans sa globalité. L'utilisation d'alliages austénitiques semble délicate lorsqu'il s'agit de modifier la dureté d'un alliage donné étant donné que chaque modification de la composition de l'alliage est susceptible de compromettre la stabilité de la phase austénitique et de conduire à la formation de martensite à un moment ou l'autre du procédé.

Par conséquent, il est toujours souhaitable, en particulier dans le domaine de l'horlogerie, de disposer d'un procédé permettant de fabriquer un composant métallique de coloration bleue, de haute qualité perçue et non magnétique.

### Divulgation de l'invention

Un but principal de la présente invention est de proposer un composant métallique de coloration bleue, de haute qualité perçue, amagnétique, ainsi qu'un procédé de fabrication d'un tel composant métallique, offrant à la fois une certaine souplesse dans le choix des alliages susceptibles d'être utilisés en fonction des besoins et la garantie d'obtenir un composant métallique non magnétique.

A cet effet, la présente invention concerne plus particulièrement un composant horloger métallique présentant au moins une portion recouverte d'une couche d'oxyde de coloration bleue sensiblement uniforme, dans lequel cette portion est constituée essentiellement d'un alliage à base de cuivre et dans lequel la couche d'oxyde de coloration bleue contient un oxyde à base de cuivre, c'est-à-dire un oxyde dans lequel le cuivre présente des proportions en masse supérieures à celles de tout autre métal éventuellement présent.

Grâce à ces caractéristiques, le composant métallique selon la présente invention est assurément amagnétique, des variations de la composition de l'alliage de base utilisé pour sa fabrication étant possibles sans remettre en cause cette assurance, pour permettre à l'homme du métier de fabriquer un composant métallique répondant à ses propres besoins, par exemple en termes de dureté.

De manière préférée, la couche d'oxyde de coloration bleue est majoritairement constituée d'un oxyde à base de cuivre tel que l'oxyde de cuivre ou un oxyde mixte composé de cuivre et d'un ou plusieurs autres métaux (par exemple de nickel) dans lequel le cuivre est le métal présentant la plus grande proportion en masse. Plus particulièrement, la composition de la couche d'oxyde de coloration bleue correspond avantageusement à la composition du produit obtenu par traitement thermique oxydant de l'alliage à base de cuivre utilisé pour fabriquer le composant métallique.

De manière avantageuse, l'alliage à base de cuivre utilisé pourra être un alliage pris dans le groupe comprenant : des cupronickels tel que le Pfinodal (marque déposée, Cu Ni 15 Sn 8) ou des alliages cuivre-nickel-zinc sans plomb - préférablement de type ARCAP (marque déposée, Cu 65 Ni 25 Zn) ; des alliages cuivre-étain-zinc ; et des laitons sans plomb.

Selon un mode de réalisation préféré, le composant horloger métallique pourra être une aiguille d'affichage. Dans ce cas, on pourra avantageusement prévoir que le composant présente une dureté sensiblement comprise entre 320 et 550HV (dureté selon l'échelle Vickers), préférablement entre 320 et 400HV.

La présente invention concerne également un procédé de fabrication d'un composant horloger métallique du type qui vient d'être présenté, c'est-à-dire comportant au moins une portion en alliage à base de cuivre et présentant une couche d'oxyde de coloration bleue contenant un oxyde à base de cu ivre.

En effet, contre toute attente, la Demanderesse a réussi à mettre au point des conditions opératoires grâce auxquelles un alliage métallique à base de cuivre peut subir un traitement thermique oxydant donnant lieu à l'apparition d'une couche d'oxyde de cuivre de coloration bleue.

Ainsi, la présente invention concerne un procédé de fabrication d'un tel composant métallique comprenant les étapes consistant à:
- se munir d'une pièce métallique à traiter, conformée et dimensionnée de manière appropriée,
- soumettre la pièce métallique à un traitement thermique de bleuissage conduisant à la formation d'une couche d'oxyde de coloration bleue sur au moins une partie de sa surface,
   la pièce métallique étant constituée d'un alliage à base de cuivre et l'étape de bleuissage étant effectuée dans les conditions opératoires suivantes:
- à une température comprise sensiblement entre 300 et 450°C,
- avec un taux d'oxygène compris sensiblement entre 10 et 20%,
- avec un taux d'humidité compris sensiblement entre 10 et 25%.

De manière préférée, l'étape de bleuissage peut être effectuée suivant une plage en températures s'étendant sensiblement entre 325 et 420°C.

Selon un mode de réalisation préféré, la pièce métallique à traiter est constituée d'un alliage de cuivre présentant une dureté comprise sensiblement
entre 190 et 220HV avant la mise en oeuvre de l'étape de bleuissage, et
entre 320 et 550HV, préférablement entre 320 et 400HV, après la mise en oeuvre de l'étape de bleuissage.

Plus particulièrement, lorsque le composant métallique est une aiguille d'affichage pour pièce d'horlogerie, le procédé peut comporter une étape de traitement thermique préalable de la pièce métallique à traiter mise en oeuvre avant la mise en oeuvre de l'étape de bleuissage. Cette étape de traitement thermique préalable peut notamment comporter une opération de revenu.

En outre, le procédé peut alors comporter également au moins une étape supplémentaire, entre l'étape de traitement thermique préalable et l'étape de bleuissage, comportant une/des opération(s) prise(s) dans le groupe comprenant le polissage, le lavage, le redressage et le tonnelage.

De manière générale, l'étape de traitement thermique de bleuissage présente préférablement une durée comprise sensiblement entre 1 et 10 minutes.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1 représente une vue de face simplifiée d'un composant métallique selon un mode de réalisation préféré de la présente invention, et
- la figure 2 représente une vue en coupe transversale simplifiée d'une partie du composant métallique de la figure 1.

### Mode(s) de réalisation de l'invention

La figure 1 représente une vue de face simplifiée d'un composant horloger métallique selon un mode de réalisation préféré de la présente invention, plus précisément d'une aiguille 1.

La mise en oeuvre de la présente invention n'est pas limitée à une aiguille dans le domaine horloger, en termes de composant et de procédé de fabrication de ce composant. L'homme du métier ne rencontrera aucune difficulté particulière pour adapter le présent enseignement à la fabrication d'autres composants horlogers d'habillage ou du mouvement, comme par exemple des vis.

L'aiguille 1 est illustrée ici de manière schématique dans la mesure où sa forme importe peu pour la mise en oeuvre de la présente invention et l'homme du métier pourra la conformer et la dimensionner en fonction de ses propres besoins sans sortir du cadre de l'invention.

L'aiguille 1 comprend typiquement un canon 2 présentant une ouverture 4 destinée à assurer l'assemblage de l'aiguille 1 à un axe d'un mobile d'affichage d'un mouvement horloger (non représentés ici).

La figure 2 représente une vue en coupe transversale simplifiée d'une partie de l'aiguille 1, permettant d'en détailler la structure.

Conformément à la présente invention, le composant horloger métallique est fabriqué en un alliage à base de cuivre, de telle manière qu'il ne soit pas magnétique lorsque sa fabrication est achevée. Ainsi, le composant horloger métallique comporte au moins une portion 6 constituée d'un alliage à base de cuivre soumise à un traitement thermique de bleuissage, au cours de la mise en oeuvre du procédé de fabrication selon la présente invention, conduisant à la formation d'une couche d'oxyde 8. Cette couche d'oxyde 8 contient notamment un oxyde à base de cuivre et confère la coloration bleue recherchée au composant métallique.

En effet, contrairement à l'idée reçue selon laquelle un traitement thermique de bleuissage ne peut pas être appliqué à un alliage à base de cuivre, comme cela ressort par exemple de l'enseignement de la demande de brevet CH 708938 A2 citée plus haut, la Demanderesse a réussi à identifier des conditions opératoires particulières qui permettent d'effectuer un tel traitement. On notera que ces conditions opératoires diffèrent dans l'ensemble de celles typiquement mises en oeuvre en relation avec les procédés de bleuissage connus, c'est-à-dire qu'une température d'environ 300°C est généralement appliquée à la pièce à traiter pendant une durée de l'ordre de 3 à 5 minutes.

Ainsi, la présente invention concerne un procédé de fabrication d'un composant métallique constitué d'un alliage à base de cuivre comprenant les étapes consistant à:
- se munir d'une pièce métallique à traiter, constituée d'un alliage à base de cuivre, conformée et dimensionnée de manière appropriée,
- soumettre cette pièce métallique à une étape de préparation de sa surface
- soumettre cette pièce métallique à un traitement thermique de bleuissage conduisant à la formation d'un oxyde de coloration bleue sur au moins une partie de sa surface, cette étape de bleuissage étant effectuée dans les conditions opératoires suivantes:
- à une température comprise sensiblement entre 300 et 450°C, plus préférablement entre 325 et 420°C,
- avec un taux d'oxygène compris sensiblement entre 10 et 20%,
- avec un taux d'humidité compris sensiblement entre 10 et 25%.

L'étape de traitement thermique de bleuissage est avantageusement mise en oeuvre dans un four permettant, outre le contrôle de la température, de contrôler le taux d'oxygène présent dans l'enceinte chauffante, voire éventuellement le taux d'humidité. Toutefois, ces deux derniers paramètres peuvent également être contrôlés par un ou plusieurs dispositifs additionnels indépendants du four sans sortir du cadre de la présente invention.

De manière générale, l'étape de traitement thermique selon la présente invention peut être appliquée à la pièce à traiter pendant une durée comprise entre 1 et 10 minutes environ.

Le composant métallique selon la présente invention est un composant dans le domaine de l'horlogerie. Avantageusement, le composant selon l'invention est un composant visible sur le produit fini, c'est-à-dire la pièce d'horlogerie correspondante. Ainsi, il peut s'agir par exemple d'une partie d'ébauche comme un pont, d'une vis ou, de manière préférée, d'une aiguille d'affichage, comme mentionné précédemment.

Dans le cas d'une aiguille d'affichage pour pièce d'horlogerie, un procédé de fabrication typique comporte les opérations suivantes, partant d'une bande métallique dont la composition correspond ici à un alliage adapté, à base de cuivre:
1/ Fluage
2/ Découpage
3/Lavage
4/ Traitement thermique (revenu)
5/Lavage
6/ Redressage
7/ Polissage
8/Lavage
9/ Tonnelage
10/ Redressage
11/ Préparation de surface (décapage, neutralisation, lavage)
12/ Traitement thermique de bleuissage
13/ Visitage
14/ Rivetage
15/ Conditionnement

L'étape de préparation avant l'étape de traitement thermique de bleuissage est une étape préalable importante pour la création de la couche d'oxyde.

Différents types d'alliages à base de cuivre peuvent être utilisés pour réaliser un composant métallique bleui, de manière générale, sans sortir du cadre de la présente invention.

Dans le cas de la fabrication d'un composant horloger, et plus particulièrement d'une aiguille, il est préférable d'avoir une matière plutôt molle au départ pour les étapes de mise en forme (fluage et découpage), c'est-à-dire dont la dureté est préférablement de l'ordre de 190 à 220HV, tandis qu'elle sera rendue plus dure au cours des étapes de traitements thermiques (trempe et traitement thermique de bleuissage), c'est-à-dire avec une dureté qui augmentera vers 320 à 550HV, préférablement 320 à 400HV, ce qui est plus adapté pour la mise en oeuvre des opérations de finition (polissage, frappe, tribofinition).

On notera que l'alliage à base de cuivre choisi peut avantageusement être un alliage disponible dans le commerce et pris dans le groupe comprenant, à titre d'exemples non limitatifs, le Pfinodal (marque déposée, Cu Ni 15 Sn 8, soit 15% de nickel, 8% d'étain, moins de 0,5% d'autres éléments et le solde de cuivre), les alliages cuivre-nickel-zinc sans plomb - préférablement de type ARCAP (marque déposée, par exemple pour l'ARCAP AP1, Cu 65 Ni 25 Zn, soit 65% de cuivre, 25% de nickel, 2% de métaux d'addition et le solde de zinc) -, les alliages cuivre-étain-zinc et les laitons sans plomb.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple la nature du composant métallique de coloration bleue fabriqué telle qu'elle a été mentionnée ou encore les alliages à base de cuivre expressément mentionnés. En effet, comme signalé précédemment, le procédé de fabrication qui a été décrit permet à l'homme du métier de réaliser une grande variété de composants métalliques de coloration bleue, en partant d'une grande variété d'alliages à base de cuivre en fonction de ses propres besoins, sans aucune difficulté et, de ce fait, sans sortir du cadre de la présente invention.

## Revendications

1. Composant horloger métallique (1) présentant au moins une portion (6) recouverte d'une couche d'oxyde (8) de coloration bleue sensiblement uniforme, **caractérisé en ce que** ladite portion (6) est constituée essentiellement d'un alliage à base de cuivre et **en ce que** ladite couche d'oxyde (8) de coloration bleue contient un oxyde à base de cuivre.

2. Composant (1) selon la revendication 1, **caractérisé en ce que** ladite couche d'oxyde (8) de coloration bleue est majoritairement constituée d'oxyde de cuivre ou d'un oxyde mixte composé de cuivre et d'un ou plusieurs autres métaux et dans lequel le cuivre présente des proportions en masse supérieures à celles de tout autre métal éventuellement présent.

3. Composant (1) selon la revendication 1 ou 2, **caractérisé en ce que** la composition de ladite couche d'oxyde (8) de coloration bleue correspond sensiblement à la composition du produit obtenu par traitement thermique oxydant dudit alliage à base de cuivre.

4. Composant (1) selon l'une des revendications précédentes, **caractérisé en ce que** ledit alliage à base de cuivre est un alliage pris dans le groupe comprenant les cupronickels, les alliages cuivre-étain-zinc et les laitons sans plomb.

5. Composant (1) selon l'une des revendications précédentes, **caractérisé en ce qu'**il présente une dureté sensiblement comprise entre 320 et 550HV, préférablement entre 320 et 400HV, et **en ce qu'**il constitue une aiguille d'affichage.

6. Pièce d'horlogerie comportant au moins un composant métallique (1) selon l'une des revendications 1 à 5.

7. Procédé de fabrication d'un composant horloger métallique (1) selon l'une des revendications 1 à 5, comprenant les étapes consistant à:
- se munir d'une pièce métallique à traiter, conformée et dimensionnée de manière appropriée,
- soumettre cette pièce métallique à une étape de préparation de sa surface
- soumettre ladite pièce métallique à un traitement thermique de bleuissage conduisant à la formation d'une couche d'oxyde (8) de coloration bleue sur au moins une partie de sa surface,
**caractérisé en ce que** ladite pièce métallique est constituée d'un alliage à base de cuivre et **en ce que** ladite étape de bleuissage est effectuée dans les conditions opératoires suivantes:
- à une température comprise sensiblement entre 300 et 450°C,
- avec un taux d'oxygène compris sensiblement entre 10 et 20%,
- avec un taux d'humidité compris sensiblement entre 10 et 25%.

8. Procédé selon la revendication 7, **caractérisé en ce que** ladite étape de bleuissage est effectuée préférablement suivant une plage en températures s'étendant sensiblement entre 325 et 420°C.

9. Procédé selon la revendication 7 ou 8, **caractérisé en ce que** ladite pièce métallique à traiter est constituée d'un alliage de cuivre présentant une dureté comprise sensiblement
entre 190 et 220HV avant la mise en oeuvre de ladite étape de bleuissage, et
entre 320 et 550HV, préférablement entre 320 et 400HV, après la mise en oeuvre de ladite étape de bleuissage.

10. Procédé selon l'une des revendications 7 à 9, **caractérisé en ce que** ladite pièce métallique à traiter est constituée d'au moins l'un des alliages pris dans le groupe comprenant les cupronickels, les alliages cuivre-étain-zinc et les laitons sans plomb.

11. Procédé selon l'une des revendications 7 à 10, **caractérisé en ce que** ledit composant métallique (1) est une aiguille d'affichage pour pièce d'horlogerie, le procédé comportant une étape de traitement thermique préalable de ladite pièce métallique à traiter mise en oeuvre avant la mise en oeuvre de l'étape de bleuissage.

12. Procédé selon la revendication 11, **caractérisé en ce que** ladite étape de traitement thermique préalable comprend une opération de revenu.

13. Procédé selon la revendication 11 ou 12, **caractérisé en ce qu'**il comporte également au moins une étape supplémentaire, entre ladite étape de traitement thermique préalable et ladite étape de bleuissage, comportant une opération prise dans le groupe comprenant le polissage, le lavage, le redressage et le tonnelage.

14. Procédé selon l'une des revendications 7 à 13, **caractérisé en ce que** ladite étape de traitement thermique de bleuissage présente une durée comprise sensiblement entre 1 et 10 minutes.
